# EUROPÄISCHE PATENTSCHRIFT

(11) **EP 0 132 647 B1**
(45) Veröffentlichungstag und Bekanntmachung des Hinweises auf die Patenterteilung: **04.03.1987**
(21) Anmeldenummer: 84107810.8
(22) Anmeldetag: 05.07.1984
(51) Int. Cl.: C25C 3/08

(54) **Auskleidung für Elektrolysewanne zur Herstellung von Aluminium**
Lining for an electrolytic cell for the production of aluminium
Revêtement de cuve d'électrolyse pour la production de l'aluminium

(30) Priorität: 28.07.1983 DE 3327230
(43) Veröffentlichungstag der Anmeldung: 13.02.1985
(73) Patentinhaber: SIGRI GmbH, D-8901 Meitingen (DE)
(72) Erfinder: Etzel, Karl Wilhelm Friedrich, Dr., D-6232 Bad Soden 2 (DE)

## Beschreibung

Die Erfindung betrifft eine Wanne für die schmelzflußelektrolytische Herstellung von Aluminium, die aus einer mit-Graphitblöcken ausgekleideten Stahlwanne, einer wärmedämmenden Isolationsschicht zwischen Wanne und Auskleidung und in die Auskleidung eingelassene kathodische Stromzuführungen besteht.

Zellen für die Gewinnung von Aluminium durch Elektrolyse von Aluminiumoxid, das in einer Fluorid-Schmelze gelöst ist, bestehen aus einem wannenförmigen kathodischen Teil, der den schmelzflüssigen Elektrolyten und das kathodisch abgeschiedene schmelzflüssige Aluminium aufnimmt. Metallische Werkstoffe sind unter der Elektrolyttemperatur von 940 bis 980 °C gegen den Elektrolyten und die Elektrolyseprodukte nur begrenzt beständig und müssen daher gegen den Angriff von Elektrolyt und Elektrolyseprodukten geschützt werden. Der kathodische Teil der Elektrolysezelle besteht daher üblicherweise aus einer Wanne oder einem Trog aus Stahl, der mit einem temperatur- und korrosionsbeständigen Werkstoff ausgekleidet ist. Die Auskleidung verbindet zugleich die eigentliche, aus schmelzflüssigem Aluminium bestehende Kathode mit den kathodischen Stromzuführungen, so daß der Werkstoff auch ein guter elektrischer Leiter sein muß. Man verwendet daher für die Auskleidung der Wanne fast ausschließlich Kohlenstoff- und Graphitblöcke, die durch kohlenstoffhaltige Stampf- und Kittmassen miteinander verbunden sind und eine gegen schmelzflüssiges Metall und Elektrolyt undurchlässige Schicht bilden.

Die Funktionstüchtigkeit der Auskleidung wird im wesentlichen durch ihre chemische und thermische Beständigkeit und ihren elektrischen Widerstand bestimmt. Beim Betrieb der Elektrolysezelle wird in der Auskleidung Joulesche Wärme entwickelt, die zu einem Teil für die Einstellung der Elektrolysetemperatur nötig ist. Wegen der Temperaturdifferenz zwischen Elektrolyt und Wanne sind größere Energieverluste durch Wärmeleitung nur vermeidbar, wenn der Wärmewiderstand der Auskleidung sehr groß ist. Zur Verringerung der Verluste ordnet man üblicherweise zwischen der Auskleidung aus Kohlenstoff- oder Graphitblöcken und der Wanne eine wärmedämmende Schicht aus keramischen Isolierstoffen an. Obgleich Auskleidung und wärmedämmende Schicht eine funktionelle Einheit sind, hat man bisher nicht erkannt, daß Auskleidung und wärmedämmende Isolierschicht nur dann eine für den Elektrolysebetrieb vorteilhafte Einheit bilden, wenn die Stoffeigenschaften und die geometrische Auslegung aufeinander abgestimmt sind. Der Austausch von Kohlenstoffblöcken durch Graphitblöcke ohne gleichzeitige Änderung der Wärmeisolation hat aus diesem Grund keine größere Wirkung, obwohl Graphit einen vergleichsweise kleineren elektrischen Widerstand hat und gegen den Elektrolyten beständiger als Kohlenstoff ist. So ist es beispielsweise durch die US-PS 3 369 986 bekannt, die Wanne alternativ mit Kohlenstoffblöcken und Graphitblöcken ohne Änderung der Wärmeisolation auszukleiden, obwohl der elektrische Widerstand der Auskleidung sich etwa wie 4 : 1 und der gemessene Spannungsabfall in der Auskleidung etwa wie 2,5:1 1 verhält. Nach der DE-PS2105247, wird die kathodische Stromdichte durch eine Auskleidung verbessert, die Kohlenstoffblöcke und Graphitblöcke enthält. Statt der Graphitblöcke verwendet man auch kohlenstoffgebundene Graphitblöcke (Semigraphit, Hartgraphit), ohne daß Geometrie und Art der Wärmeisolierung an die geänderten Stoffeigenschaften angepaßt sind. Es ist auch bekannt, daß im wesentlichen aus Petrolkoks bestehende und auf eine hohe Temperatur, bevorzugt wenigstens 2000°C, erhitzte Blöcke eine besonders günstige Beständigkeit gegen den Elektrolyten haben (DE-OS 2 112 287). Die Eigenschaften dieser Blöcke sind etwa : Rohdichte - 1,57 g/cm³, Porosität - 27 %, spez. elektrischer Widerstand - 14 µΩm. Über die Beschaffenheit der wärmedämmenden Schicht ist nichts bekannt geworden.

Die wärmedämmende Schicht besteht üblicherweise aus feuerfesten Steinen oder Pulvern in einer Dicke zwischen 50 und 250 mm (US-PS 3 434 957) und es ist auch bekannt, die wärmedämmende Schicht aus mehreren Einzelschichten zusammenzusetzen (US-PS 3 723 286). Schließlich ist es bekannt, die Temperaturgradienten zwischen Boden und Seitenteil der Auskleidung durch besondere Isolierelemente zwischen diesen Teilen zu ändern (US-PS 4118 304). Diese Maßnahmen sind nicht auf die stoffliche Qualität der Auskleidung abgestimmt und ihre Wirkungen entsprechend begrenzt.

Der Erfindung liegt daher die Aufgabe zugrunde, durch die Abstimmung von wärmedämmender Schicht und einer Auskleidung aus Graphitsteinen die Lebensdauer von Elektrolysezellen zur Erzeugung von Aluminium zu verlängern und den Energiebedarf zu senken.

Die Aufgabe wird mit einer ausgekleideten Wanne der eingangs genannten Art gelöst, die
a) mit Graphitblöcken ausgekleidet ist, die eine Wärmeleitfähigkeit von 80 bis 120 W/m - K, einen spez. elektrischen Widerstand von 6 bis 12, µΩm und ein zugängliches Porenvolumen von höchstens 22 % haben,
b) eine aus wenigstens zwei Teilschichten mit einer Wärmeleitfähigkeit von 0,1 bis 0,2 und 0,8 bis 1,2 W/m - K bestehende wärmedämmende Isolierschicht enthält und
c) ein Dickenverhältnis von Auskleidung und Isolierschicht von 1,5 bis 3,0 hat.

Nach einer bevorzugten Ausbildung der Erfindung beträgt die zugängliche Porosität der Graphitblöcke höchstens 18 % und nach einer anderen Ausführungsform ist die Wärmeleitfähigkeit 100 bis 120 W/m - K und der spez. elektrische Widerstand 6 bis 10 µΩm. Besonders geeignet sind auch Graphitblöcke, die mit einem carbonisierbaren Imprägniermittel imprägniert und zur Pyrolyse des Imprägniermittel imprägniert und zur Pyrolyse des Imprägniermittels auf etwa 700 bis 1 000 °C erhitzt worden sind. Als lmprägniermittel eignen sich besonders Steinkohlenteerpeche und Petrolpeche. Die wärmedämmende Isolationsschicht besteht vorteilhaft aus Schamotte, deren Druckfestigkeit mehr als 10 MPa beträgt.

Unter dem Terminus « Graphit versteht man Kohlenstoffkörper, die einer Graphitierungsbehandlung unterworfen und dabei auf eine Temperatur oberhalb etwa 2 500 °C erhitzt wurden. Das Ergebnis dieser Behandlung hängt wesentlich von den Ausgangsprodukten, z. B. Art des verwendeten Kokses, und den Herstellungsparametern ab, z. B. das Formungsverfahren, so daß die als Graphit bezeichneten Produkte nur zu einem kleinen Teil den Anforderungen in einer Zelle zur schmelzflußelektrolytischen Herstellung von Aluminium gewachsen sind. Es wurde gefunden, daß der für diesen Zweck brauchbare Teil_{'} der Werkstoffgruppe Graphit mit Hilfe seiner Stoffeigenschaften ausgesondert werden kann.

Zur Herstellung der Graphitblöcke werden in bekannter Weise Petrolkoks, Anthracit und andere im wesentlichen aus Kohlenstoff bestehende Stoffe zusammen mit einem carbonisierbaren Binder gemischt, die Mischung wird zu Blöcken geformt und die Blöcke in einer ersten Stufe zur Carbonisierung des Binders auf etwa 1 000 °C und in einer zweiten Stufe auf 2600 bis 3000°C erhitzt. Durch die Verwendung von Rohstoffen mit vorgeordneten Strukturelementen und die Anwendung höherer Temperaturen erhält man Graphitblöcke mit vergleichsweise hoher Wärmeleitfähigkeit und einem kleinen spezifischen elektrischen Widerstand. Nach der Erfindung beträgt die Wärmeleitfähigkeit der Blöcke 80 bis 120 W/m - K und der spezifische elektrische Widerstand 6 bis 13 µΩm. Der vergleichsweise kleine Widerstand bewirkt eine wesentliche Senkung des Spannungsabfalls in der Auskleidung, in der entsprechend weniger Joulesche Wärme erzeugt wird. Durch die große Wärmeleitfähigkeit der Graphitblöcke werden größere, gegebenenfalls die Lebensdauer der Zelle beeinträchtigende Temperaturdifferenzen in der Auskleidung ausgeschlossen und in Verbindung mit der thermischen Isolierschicht wird ein stärkerer Energieabfluß aus dem schmelzflüssigen Elektrolyten vermieden. Der Effekt ist besonders günstig für Auskleidungen, die Graphitblöcke mit einer Wärmeleitfähigkeit von 100 bis 120 W/m - K und einem spez. elektrischen Widerstand von 6 bis 10 pnm enthalten. Es wurde schließlich gefunden, daß zur Erzielung einer großen Lebensdauer der Elektrolysezelle auch das offene, für die Schmelze zugängliche Porenvolumen der Graphitblöcke vermindert werden muß. Das zugängliche Porenvolumen soll höchstens 22 % und nach einer bevorzugten Ausführung der Erfindung höchstens 18 % betragen. Es ist bekannt, für die Auskleidung der Wannen von Elektrolysezellen bestimmte Kohlenstoff- und Graphitblöcke mit Furfurol oder Furfurylalkohol zu imprägnieren und das Imprägniermittel in situ zu verkoken (US-PS 3 616 045). Durch dieses Verfahren wird das zugängliche Porenvolumen verkleinert, die Größe des zugänglichen Porenvolumens dieser Blöcke ist aber nicht bekannt. Zur Verringerung des zugänglichen Porenvolumens ist besonders ein Verfahren geeignet, bei welchem der poröse Graphitkörper mit Steinkohlenteerpech oder Petrolpech imprägniert und zur Verkokung des Pechs auf etwa 700 bis 1 000 °C erhitzt wird. Der Graphitkörper enthält. in den Poren einen Pechkoks, durch welchen die Permeabilität des Körpers gesenkt und die mechanische Belastbarkeit verbessert wird.

Die die Auskleidung der Wanne bildenden Graphitblöcke sind zweckmäßig fugenlos miteinander verklebt, wobei unter dem Begriff « fugenlos Fugen mit einer Breite von höchstens 1 mm zu verstehen sind. Als Fugenkitt eignen sich besonders die in der EP 0 027 534 beschriebenen plastischen Massen. Die üblichen Fugen mit einer Breite von 20 mm und mehr sind Schwachstellen der Auskleidung, die durch thermische Spannungen oder eindiffundierende Schmelze leicht zerstört werden.

Die Erfindung wird im folgenden anhand von Beispielen und Zeichnungen erläutert. Es zeigen
Figur 1 einen Längsschnitt durch eine Elektrolysezelle zur Gewinnung von Aluminium,
Figur 2 den Spannungsabfall verschiedener Auskleidungen als Funktion der Betriebszeit.

In Fig. 1 ist die Stahlwanne mit 1 bezeichnet. Die wärmeisolierende Schicht besteht aus den Teilschichten 2 und 3, deren Wärmeleitfähigkeit 0,1 bis 0,2 W/m - K und 0,8 bis 1,2 W/m - K beträgt. Das Verhältnis der Wärmedurchgangswiderstände der Schichten ist etwa 0.05. In die auf der Schicht 3 aufliegenden Graphitblöcken 4 sind Strombarren oder Schienen 5 eingelassen. Die Wärmeleitfähigkeit der Graphitblöcke beträgt 80 bis 120 W/m - K, der spezifische elektrische Widerstand 6 bis 13 µΩm und das zugängliche Porenvolumen höchstens 22 %. Das Dickenverhältnis der Graphitschicht 4 zur Summe der Schichten 2 und 3 ist 1,5 bis 1,6. Die Graphitblöcke 4 kleiden den Wannenboden vollständig aus, die Wannenseitenflächen sind durch den Block 6 abgeschirmt, der aus Graphit oder aus Kohlenstoff besteht. Die eigentliche Kathode ist die Aluminiumschicht 7. Die Anoden 9 mit der anodischen Stromzuführung 10 tauchen in den schmelzflüssigen Elektrolyten 8 ein und sind durch die vorwiegend aus Tonerde bestehende Kruste 11 gegen den Angriff von Luftsauerstoff geschützt.

Der bei der Inbetriebnahme einer Zelle zur Gewinnung von Aluminium gemessene Spannungsabfall, ist im wesentlichen eine Funktion der Auskleidung. Der Spannungsabfall einer Auskleidung aus Kohlenstoffblöcken beträgt etwa 400 mV, einer Auskleidung aus kohlenstoffgebundenen Graphitblöcken etwa 300 mV und einer erfindungsgemäßen Auskleidung aus Graphitblöcken nur etwa 200 mV. Die Temperatur der Wanne beträgt für diese Auskleidungen und einer wärmeisolierenden Schicht, gebildet aus zwei Teilschichten A und B mit der Wärmeleitfähigkeit 1,0 und 0,1 W/m - K etwa 150 bis 50 °C (Tabelle 1).

Die geringen Energieverluste der erfindungsgemäßen Auskleidung lassen sich naturgemäß nur realisieren, wenn die bei Inbetriebnahme der Elektrolysezelle gemessenen Kenngrößen sich während des Betriebs der Zelle nicht oder nur geringfügig ändern. In der Fig. 2 ist die Zunahme des Spannungsabfalls als Funktion der Betriebszeit dargestellt ; A ist eine aus Kohlenstoffblöcken bestehende Auskleidung, B eine Auskleidung aus kohlenstoffgebundenem Graphit und C eine aus Graphitblöcken. Der Anstieg des Spannungsabfalls mit der Betriebszeit wird im wesentlichen durch die zunehmende Zersetzung und Zerstörung der Auskleidung verursacht. Der ursprüngliche Vorteil erfindungsgemäßer Auskleidungen bleibt beim Betrieb der Elektrolysezelle nicht nur erhalten, sondern vergrößert sich mit fortschreitender Betriebsdauer.

## Patentansprüche

1. Wanne für die schmelzflußelektrolytische Herstellung von Aluminium, die aus einer mit Graphitblöcken ausgekleideten Stahlwanne, einer wärmedämmenden Isolationsschicht zwischen Wanne und Auskleidung und in die Auskleidung eingelassene kathodische Stromzuführungen besteht, dadurch gekennzeichnet, daß
a) die Auskleidung aus Graphitblöcken mit einer Wärmeleitfähigkeit von 80 bis 120 W/m - K, einem spezifisch elektrischen Widerstand von 6 bis 13 µΩm und einem zugänglichen Porenvolumen von höchstens 22 % besteht,
b) die Isolationsschicht wenigstens zwei Teilschichten mit einer Wärmeleitfähigkeit von 0,1 bis 0,2 und 0,8 bis 1,2 W/m - K enthält,
c) das Dickenverhältnis von Auskleidung und Isolationsschicht 1,5 bis 3,0 beträgt.

2. Wanne nach Patentanspruch 1, dadurch gekennzeichnet, daß die Graphitblöcke eine zugängliche Porosität von höchstens 18 % haben.

3. Wanne nach den Patentansprüchen 1 und 2, dadurch gekennzeichnet, daß die Graphitblöcke eine Wärmeleitfähigkeit von 100 bis 120 W/m - K und einen spezifisch elektrischen Widerstand von 6 bis 10 µΩm haben.

4. Wanne nach den Patentansprüchen 1 bis 3, dadurch gekennzeichnet, daß die Graphitblöcke durch Carbonisieren eines Imprägniermittels aus der Gruppe Steinkohlenteerpech, Petrolpech gebildeten Koks enthalten.

5. Wanne nach den Patentansprüchen 1 bis 4, dadurch gekennzeichnet, daß die Isolationsschicht aus Schamotte mit einer Druckfestigkeit von wenigstens 10 MPa besteht.

## Claims

1. Cell for the molten salt electrolytic production of aluminium, which consists of a steel shell lined with graphite blocks, a thermally insulating layer between shell and lining and, set in the lining, cathodic current conductors, characterised in that
a) the lining consists of graphite blocks with a thermal conductivity of 80 to 120W/m - K, a specific electrical resistance of 6 to 13 µΩm and an accessible pore volume of at the most 22 %,
b) the insulating layer contains at least two component layers with a thermal conductivity of 0.1 to 0.2 and 0.8 to 1.2 W/m . K,
c) the thickness ratio of lining and insulation layer amounts to 1.5 to 3.0.

2. Cell according to claim 1, characterised in that the graphite blocks have an accessible porosity of, at the most, 18 %.

3. Cell according to claim 1 and 2, characterised in that the graphite blocks have a thermal conductivity of 100 to 120 W/m - K and a specific electrical resistance of 6 to 10 µΩm.

4. Cell according to claim 1 to 3, characterised in that the graphite blocks contain coke formed by carbonization of an impregnating material from the group of coal tar pitch, petroleum pitch.

5. Cell according to claim 1 to 4, characterised in that the insulation layer consists of fireclay with a compressive strength of at least 10 MPa.

## Revendications

1. Cuve pour la fabrication par électrolyse ignée de l'aluminium, cuve constituée d'une cuve en acier revêtue de blocs de graphite, d'une couche d'isolation calorifuge entre la cuve et le revêtement et des amenées de courant cathodique insérées dans le revêtement, cuve caractérisée en ce que :
a) le revêtement est constitué de blocs de graphite avec une conductibilité thermique de 80 à 120 W/m - K, une résistance électrique spécifique de 6 à 13 µΩm et un volume accessible de pores de 22 % au maximum,
b) la couche d'isolation comprend au moins deux couches partielles avec une conductibilité thermique de 0,1 à 0,2 et de 0,8 à 1,2 W/m - K,
c) le rapport des épaisseurs du revêtement et de la couche d'isolation est de 1,5 à 3,0.

2. Cuve selon la revendication 1, caractérisée en ce que les blocs de graphite ont une porosité accessible de 18 % au maximum.

3. Cuve selon les revendications 1 et 2, caractérisée en ce que les blocs de graphite ont une conductibilité thermique de 100 à 120 W/m - K et une résistance électrique spécifique de 6 à 10 µΩm.

4. Cuve selon les revendications 1 à 3, caractérisée en ce que les blocs de graphite contiennent un coke formé par carbonisation d'un moyen d'imprégnation du groupe des brais de houille ou des brais de pétrole.

5. Cuve selon les revendications 1 à 4, caractérisée en ce que la couche d'isolation est constituée de schamotte avec une résistance à la pression d'au moins 10 MPa.
